# EUROPÄISCHE PATENTSCHRIFT

(11) **EP 2 066 842 B1**
(45) Veröffentlichungstag und Bekanntmachung des Hinweises auf die Patenterteilung: **25.05.2011**
(21) Anmeldenummer: 07803541.7
(22) Anmeldetag: 18.09.2007
(51) Int. Cl.: D21H 27/20, D21H 27/38, B32B 29/00

(54) **TAPETENSUBSTRAT UND VERFAHREN ZU SEINER HERSTELLUNG**
WALLPAPER SUBSTRATE AND METHOD FOR THE PRODUCTION THEREOF
SUBSTRAT DE PAPIER PEINT ET SON PROCEDE DE PRODUCTION

(30) Priorität: 29.09.2006 DE 102006046794; 12.12.2006 DE 102006058929
(43) Veröffentlichungstag der Anmeldung: 10.06.2009
(73) Patentinhaber: Dresden Papier GmbH, 01809 Heidenau (DE)
(72) Erfinder: FETKENHEUER, Frank, 01809 Heidenau (DE); MENZ, Marco, 01809 Heidenau (DE); NOGOWSKI, Michael, 01814 Reinhardtsdorf (DE); ULLRICH, Thomas, 01796 Pirna (DE); LEUPOLD, Horst, 01239 Dresden (DE)
(74) Vertreter: Lippert, Stachow & Partner
(86) Internationale Anmeldenummer: PCT/EP2007/059838
(87) Internationale Veröffentlichungsnummer: WO 2008/040635

(56) Entgegenhaltungen:
- EP-A- 0 118 221
- DE-A1- 2 148 423
- DE-A1- 2 714 206
- US-A- 2 414 833
- US-A- 4 296 162
- US-A- 4 460 643

## Beschreibung

Die Erfindung betrifft ein Tapetensubstrat für eine trocken abziehbare Tapete mit minimaler Nassdehnung. Dieses besteht aus einer mehrschichtigen Bahn mit einer beim Einsatz der Tapete zur Wand weisenden Unterseite und einer beim Einsatz der Tapete in den Raum weisenden Oberseite. Dazwischen sind in der Richtung von Unterseite zu Oberseite eine faserige untere Lage aus einem Faserstoffgemisch auf Zellulosebasis und Synthesefasern und eine faserige obere Lage aus einem synthesefaserfreien Faserstoffgemisch auf Zellulosebasis angeordnet.

Die Erfindung betrifft auch ein Verfahren zur Herstellung eines Tapetensubstrates für eine trocken abziehbare Tapete mit minimaler Nassdehnung, bei dem eine mehrschichtige Bahn mit einer beim Einsatz der Tapete zur Wand weisenden Unterseite und einer beim Einsatz der Tapete in den Raum weisenden Oberseite, erzeugt wird. Dabei werden eine faserige untere Lage aus einem Faserstoffgemisch aus Zellulose- und Synthesefasern und eine faserige obere Lage aus einem synthesefaserfreien Zellulosefasergemisch miteinander verbunden.

Aus der DE 27 14 206 A1 ist ein Tapetensubstrat und ein Verfahren zu dessen Herstellung bekannt, das aus einer unteren Schicht, die neben Zellulosefasern auch thermoplastische Synthesefasern enthält und eine oberen Schicht, die nur Zellulosefasern enthält, bekannt. Beide Schichten sind durch Laminieren unter Einsatz von Klebstoff miteinander verklebt. Außerdem wird der Prozess so geführt, dass die Synthesefasern miteinander verschmelzen. Diese Lösung ist in erster Linie auf eine gute Verbindung der Schichten und auf eine gute Ablösbarkeit der Tapete im Renovierungsfalle gerichtet. Ein direktes Bedrucken dieses Tapetensubstrats ist nicht vorgesehen.

Ein Verfahren und ein Tapetensubstrat der eingangs genannten Art ist auch aus der EP 0118 221 B1 bekannt. Hierbei wird eine untere Phase, die sowohl Zellulose- als auch Synthesefasern enthält, und eine obere nur Zellulosefasern enthaltende obere Phase miteinander verbunden. Ein direktes Bedrucken des Substrates ist hierbei nicht vorgesehen. Vielmehr wird auf die Oberseite noch eine Vinylschicht aufgebracht, die dem späteren Bedrucken dienen soll. Die Zusammensetzung der oberen Phase dient hier der besseren Haftung dieser Vinylschicht.

Die US-A-4460643 bezieht sich auf ein Tapetensubstrat. Dieses Tapetensubstrat ist für die Herstellung einer Vinyltapete vorgesehen. Nach dem allgemeinen Fachwissen besteht eine Vinyltapete aus einem Tapetensubstrat, auf das eine glatte Vinylschicht aufgebracht wird. Diese Vinylschicht weist eine hinreichend glatte Oberfläche auf, auf die dann beispielsweise auch ein hochqualitativer Druck aufgebracht werden kann.

Die Vinylschicht kann nach der US-A-4460643 mittels zweier alternativer Verfahren aufgebracht werden, nämlich mittels einer Beschichtung aus der Flüssigphase oder mittels eines thermischen Laminierungsprozesses.

Zum Aufbringen der Vinylschicht besteht das Tapetensubstrat aus einer Mehrphasenstruktur, mit einer oberen Phase und einer unteren Phase. Die obere Phase ist frei von synthetischen Polyesterfasern, wohl aber weist sie sehr wohl synthetische Fasern, nämlich bis zu 90 Gew.-% eines schmelzbaren thermoplastischen Fasermateriales, beispielsweise bestehend aus Polyolefinfasern auf. Diese obere Schicht ist dabei so konzipiert, dass sie eine gute Bindung mit der Vinylschicht eingeht.

Die untere Phase In US-A-4460643 besteht aus einem Faserstoffgemisch auf Zellulosebasis und Synthesefasern.

In der DE-A-2148423 wird ein trocken abziehbares Tapetensubstrat beschrieben. Dabei werden zwei Papierbahnen so miteinander verklebt, dass sie im aufgeklebten Zustand durch Aufbringen einer Zugkraft voneinander getrennt werden können. Dazul wird eine bewusst schwache Bindung zwischen den beiden Papierbahnen eingestellt. Neben der Trockenabziehbarkeit weist ein solches Tapetensubstrat jedoch die selbe hohe Nassdehnung wie andere Papiertapeten auf, da durch die Materialzusammensetzung bestimmt und durch die Zweilagigkeit nicht verändert wird.

Die EP-A-4296162 offenbart eine Tapete, welche eine untere Schicht aus einen Zellulosematerial (Papier) aufweist. Darauf ist eine Aluminiumschicht und auf dieser eine obere Schicht aus opaken Vinyl angeordnet.

Die Aufgabe der Erfindung besteht nunmehr darin, ein Tapetensubstrat und ein Verfahren zu dessen Herstellung anzugeben, mit dem ein direktes, nahezu fehlerfreies Bedrucken der Oberseite in guter Qualität insbesondere mittels Direktdruck und hierbei insbesondere mittels Tiefdruck ermöglicht wird und das kostengünstig herstellbar ist. Dabei soll insbesondere eine Bedruckbarkeit dadurch erreicht werden, dass die Anzahl an Fehlstellen, so genannten missing dots, im Ausdruck minimiert wird.

Die Aufgabe wird anordnungsseitig dadurch gelöst, dass die untere Lage und die obere Lage durch Gautschen miteinander verfilzt sind, und die Oberseite satiniert und für durch Direktdruck, insbesondere für Tiefdruck, mit maximal 1 missing dot pro cm² bedruckbar ausgebildet ist.

Ein aus mehreren Lagen aufgebautes Tapetensubstrat, welches aus einer unteren, der zur Wand weisenden Unterseite, bestehend aus einem Zellulose- und Synthesefasergemisch, und einer oberen in den Raum weisenden Oberseite, bestehend aus einer Zellulosefaserschicht, mit einem auf der Oberseite aufgetragenen Pigmentstrich, welcher satiniert wurde, hergestellt und auf diese Art und Weise eine vorteilhafte Oberflächenstruktur geschaffen wird, gewährleistet eine sehr gute Bedruckbarkeit im Tiefdruck mit einer geringen Anzahl an Fehlstellen.

In einer Ausgestaltung der Erfindung ist vorgesehen, dass auf der Unterseite eine untere Funktionsschicht aufgebracht ist. Mittels dieser Funktionsschicht kann etwa ein Curling der Tapete verhindert werden.

Ein weitere erfindungsgemäße Ausgestaltung sieht vor, dass die Fasern auf Zellulosebasis aus 50 bis 100% chemisch hergestellten Fasern bestehen und jeweils in ergänzendem Anteil 0 bis 50% mechanisch aufbereiteter Fasern und/oder 0 bis 50% aus Altpapier gewonnene Fasern enthalten können. Durch die Möglichkeit des Zusatzes von mechanisch aufbereiten Fasern und/oder Altpapierfasern wird einerseits die Variationsbreite in der Struktur verbessert und andererseits eine kostengünstige Herstellung ermöglicht.

Zur Verbesserung der Bedruckbarkeit ist in einer Ausgestaltung der Erfindung vorgesehen, dass auf der oberen Lage ein die Oberseite bildender Pigmentstrich aufgebracht ist.

Dabei ist es vorteilhaft, dass der Pigmentstrich anorganische, insbesondere mineralische Bestandteile enthält, da diese Bestandteile eine weitere Glättung bei gleichmäßiger Rauhigkeit und eine gute Farbdeckung mit sich bringen.

Bevorzugte mineralische Materialien für den Pigmentstrich stellen Caoline, Titandioxid, Carbonate, Talkum und Sonderpigmente gemischt oder einzeln dar.

In einer weiteren bevorzugten Ausgestaltung der Erfindung ist vorgesehen, dass die Funktionsschicht eine Grammatur von 0 bis 5 g/m², die obere Lage eine Grammatur von 5 bis 40 g/m², der Pigmentstrich eine Grammatur von 5 bis 35 g/m² und die untere Lage eine Grammatur aufweist, die der einzustellenden Gesamtgrammatur des Substrats abzüglich der Grammaturen der Funktionsschicht, der oberen Lage und des Pigmentstriches entspricht.

Vorzugsweise weist das Tapetensubstrat eine Gesamtgrammatur von 60 bis 180 g/m² auf.

Die Verfahrensseitige Lösung der Aufgabenstellung sieht vor, dass die untere und die obere Lage, vorzugsweise mittels Langsieben, aus je einer Zellulosesuspension oder einer Zellulosesuspension unter Zumischen von Synthesefasern für die untere Lage, gebildet und anschließend mittels Gautschen zusammen gefügt werden und die Oberseite mittels Satinieren mit einer für einen Direktdruck, insbesondere einen Tiefdruck geeignete hohe Druckqualität geschaffen wird und dass alle Vorgänge bei einer Temperatur unterhalb der Schmelztemperatur der Synthesefasern durchgeführt werden. Zu einen verhindert die Einstellung der Temperatur ein Vernetzen der Synthesefasern, so dass das Tapetensubstrat seine flexible Grundstruktur behält. Zum anderen wird mit dem Satinieren, wofür die reine Zellulosestruktur der Oberseite sehr gut geeignet ist, eine sehr ebene Oberfläche erzielt, die das Entstehen von missing dots beim Direktdruck vermeiden helfen.

In einer Variante des Verfahrens ist vorgesehen, auf die zu der Unterseite weisenden Seite der unteren Lage eine Funktonsschicht aufzubringen. Mittels dieser Funktionsschicht können die Haft- und Verarbeitungseigenschaften der Tapete beeinflusst werden. Insbesondere kann damit ein Curling verhindert werden.

In einer weiteren Ausgestaltung des Verfahrens ist vorgesehen, dass auf die zur Oberseite weisende Seite der oberen Lage ein die Oberseite bildender Pigmentstrich in situ aufgebracht wird, der einerseits einer Vorfärbung der Tapete dient und andererseits die Oberflächenstruktur weiter verbessert. Dieser Pigmentstrich kann zweckmäßiger Weise direkt bei der Herstellung aufgebracht, da somit ein zusätzlicher Behandlungsschritt, der ein zusätzliches Handling der Tapetensubstratrollen erfordern würde, vermieden wird.

In einer Variante ist dagegen vorgesehen, dass auf die zur Oberfläche weisenden Seite der oberen Lage ein die Oberseite bildender Pigmentstrich separat aufgebracht wird. Somit kann der Hersteller bei der Bereitstellung des Tapetensubstrats dem Kundeninteresse gegebenenfalls besser gerecht werden.

Wird der Pigmentstrich aus der flüssigen Phase auf den vorgetrockneten Verbund der Lagen aufgebracht, so ist der Verbund in der Lage, dem Pigmentstrich sehr schnell Flüssigkeit zu entziehen, wodurch dieser schneller in einen trockenen Zustand gelangt.

In ähnlicher Weise wie das Aufbringen des Pigmentstriches kann das Satinieren in situ oder separat und in beiden Fällen mittels eines Kalanders durchgeführt werden.

Die Erfindung soll nachfolgend anhand eines Ausführungsbeispieles näher beschrieben werden.

Die zugehörige Zeichnung zeigt einen Querschnitt durch ein erfindungsgemäßes Substrat.

Das erfindungsgemäße Tapetensubstrat 1 weist eine beim Einsatz der Tapete zur Wand weisende Unterseite 2 und eine beim Einsatz der Tapete in den Raum weisenden Oberseite 3 auf. Dazwischen ist eine untere Funktionsschicht 4, eine faserige untere Lage 5 aus einem Faserstoffgemisch aus Zellulose- und Synthesefasern und eine faserige obere Lage 6 aus einem synthesefaserfreien Zellulosefasergemisch angeordnet. Die untere Lage 5 und die obere Lage 6 sind durch Gautschen miteinander verfilzt. Auf der oberen Lage 6 ist ein die Oberseite 3 bildender Pigmentstrich 7 aufgebracht. Die Oberseite 3 ist satiniert und für durch Direktdruck, insbesondere für Tiefdruck, nahezu fehlerfrei bedruckbar ausgebildet.

Das erfindungsgemäße Tapetensubstrat wird auf einer Duplexlangsiebmaschine hergestellt. Es ist durchaus üblich, beide Lagen 5 und 6 aus einen gleichen Faserstoffgemisch aus Zellulose- und Synthesefasern herzustellen. Im Gegensatz dazu werden erfindungsgemäß die synthetischen Fasern, bei der oberen Lage 6 nicht mit dosiert. Die obere Lage 6 ist dabei die Lage, welche nach dem Tapezieren der fertigen Tapete zur Rauminnenseite zeigt.

Dadurch wird eine wesentlich glattere und weniger poröse Oberfläche geschaffen. Zur weiteren Veredlung der Oberfläche 3 wird ein Pigmentstrich 7 aufgetragen, welcher anschließend satiniert wird. Die so hergestellte Oberfläche 3 weist eine Struktur auf, wie sie für die nahezu fehlerfreie Bedruckbarkeit im Tiefdruck, insbesondere für die geringe Anzahl an Fehlstellen, so genannten missing dots, im Ausdruck erforderlich ist.

Bei dem Tapetensubstrat 1 kann eine Funktionsschicht 4 zur Wahrung bestimmter Eigenschaften, wie beispielsweise Anticurling, Faserhaftung u.ä., auf die Unterseite der unteren Lage aufgebracht werden.

Damit wird ein Tapetensubstrat 1 angegeben, welches den durch den Tiefdruck gestellten höchsten Anforderungen genügt. Dieses Tapetensubstrat 1 weist somit Eigenschaften auf, wie sie ein für den Tiefdruck vorgesehenes herkömmliches Tapetenpapier aufweist.

Das erfindungsgemäße Tapetensubstrat 1 wurde in einem Grammaturbereich von 130 g/m² hergestellt.

Die obere Lage wurde zu 100% aus Zellulosefasern hergestellt und hatte eine Grammatur von 35 g/m².

Die Unterbahn bestand aus einer dem Stand der Technik entsprechenden Vliestapete (Zellulose- und Synthesefasergemisch) mit einem Flächengewicht von 73 g/m².

Als Funktionsschicht wurde Stärke in einem Flächengewichtsbereich von 0,3 g/m² zur Anticurlingbehandlung aufgetragen.

Der anorganische Pigmentstich wurde in einem Flächengewichtsbereich von 22 g/m² aufgebracht.

Das erfindungsgemäße Tapetensubstrat 1 weist eine Oberflächenrauhigkeit gemessen nach Parker Print Surf (DIN ISO 8791-4) von < 2,0 µm, insbesondere < 1,7 µm auf.

Gegenwärtig am Markt erhältliche gestrichene Tapetenvliese weisen eine Parker Print Surf Wert von > 2,5 µm auf. Ungestrichene Tapetenvliese weisen einen Parker Print Surf Wert von >> 5 µm auf.

Papiere welche gegenwärtig im Tiefdruck für den gegenständlichen bestimmten Einsatzbereich eingesetzt werden, weisen üblicher Weise einen Parker Print Surf Wert von < 1,7 µm auf.

Der unter Industriebedingungen durchgeführte Probedruck im Tiefdruckverfahren zeigte ein geschlossenes Druckbild ohne Fehlstellen (missing dots).

### Bezugszeichenliste

- 1: Tapetensubstrat
- 2: Unterseite
- 3: Oberseite
- 4: Funktionsschicht
- 5: untere Lage
- 6: obere Lage
- 7: Pigmentstrich

## Patentansprüche

1. Tapetensubstrat für eine trocken abziehbare Tapete mit minimaler Nassdehnung, bestehend aus einer mehrschichtigen Bahn mit einer beim Einsatz der Tapete zur Wand weisenden Unterseite und einer beim Einsatz der Tapete in den Raum weisenden Oberseite, zwischen denen in der Richtung von Unterseite zu Oberseite eine faserige untere Lage aus einem Faserstoffgemisch auf Zellulosebasis und Synthesefasern und eine faserige obere Lage aus einem synthesefaserfreien Faserstoffgemisch auf Zellulosebasis angeordnet sind, **dadurch gekennzeichnet, dass** die untere Lage und die obere Lage durch Gautschen miteinander verfilzt sind, und die Oberseite derart satiniert ist, dass sie eine Bedruckbarkeit für Direktdruck, insbesondere Tiefdruck, mit maximal 1 missing dot pro cm² aufweist.

2. Tapetensubstrat nach Anspruch 1, **dadurch gekennzeichnet, dass** auf der Unterseite eine untere Funktionsschicht aufgebracht ist.

3. Tapensubstrat nach Anspruch 1 oder 2, **dadurch gekennzeichnet, dass** die Fasern auf Zellulosebasis aus 50 bis 100% chemisch hergestellten Fasern bestehen und jeweils in ergänzendem Anteil 0 bis 50% mechanisch aufbereiteter Fasern und/oder 0 bis 50% aus Altpapier gewonnene Fasern enthalten können.

4. Tapetensubstrat nach Anspruch 1 oder 3, **dadurch gekennzeichnet, dass** auf der oberen Lage ein die Oberseite bildender Pigmentstrich aufgebracht ist

5. Tapetensubstrat nach Anspruch 4, **dadurch gekennzeichnet, dass** der Pigmentstrich anorganische, insbesondere mineralische Bestandteile enthält.

6. Tapetensubstrat nach Anspruch 5, **dadurch gekennzeichnet, dass** der Pigmentstrich gemischt oder einzeln Caoline, Titandioxid, Carbonate, Talkum und Sonderpigmente enthält.

7. Tapetensubstrat nach einem der Ansprüche 3 bis 6, **dadurch gekennzeichnet, dass** die Funktionsschicht eine Grammatur von 0 bis 5 g/m², die obere Lage eine Grammatur von 5 bis 40 g/m², der Pigmentstrich eine Grammatur von 5 bis 35 g/m² und die untere Lage eine Grammatur aufweist, die der einzustellenden Gesamtgrammatur des Substrats abzüglich der Grammaturen der Funktionsschicht, der oberen Lage und des Pigmentstriches entspricht.

8. Tapetensubstrat nach Anspruch 7, **dadurch gekennzeichnet, dass** das Tapetensubstrat eine Gesamtgrammatur von 60 bis 180 g/m² aufweist.

9. Verfahren zur Herstellung eines Tapetensubstrates für eine trocken abziehbare Tapete mit minimaler Nassdehnung, bei dem eine mehrschichtige Bahn mit einer beim Einsatz der Tapete zur Wand weisenden Unterseite und einer beim Einsatz der Tapete in den Raum weisenden Oberseite, erzeugt wird, wobei eine faserige untere Lage aus einem Faserstoffgemisch aus Zellulose- und Synthesefasern und eine faserige obere Lage aus einem synthesefaserfreien Zellulosefasergemisch miteinander verbunden werden, **dadurch gekennzeichnet, dass** die untere und die obere Lage, vorzugsweise mittels Langsieben, aus je einer Zellulosesuspension oder einer Zellulosesuspension unter Zumischen von Synthesefasern für die untere Lage, gebildet und anschließend mittels Gautschen zusammen gefügt werden und die Oberseite mittels Satinieren mit einer für einen Direktdruck, insbesondere einen Tiefdruck geeignete hohe Druckqualität geschaffen wird und dass alle Vorgänge bei einer Temperatur unterhalb der Schmelztemperatur der Synthesefasern durchgeführt werden.

10. Verfahren nach Anspruch 9, **dadurch gekennzeichnet, dass** auf die zu der Unterseite weisenden Seite der unteren Lage eine Funktionsschicht aufgebracht wird.

11. Verfahren nach Anspruch 9 oder 10, **dadurch gekennzeichnet, dass** auf die zur Oberseite weisenden Seite der oberen Lage ein die Oberseite bildender Pigmentstrich in situ aufgebracht wird.

12. Verfahren nach Anspruch 11, **dadurch gekennzeichnet, dass** auf die zur Oberfläche weisenden Seite der oberen Lage ein die Oberseite bildender Pigmentstrich separat aufgebracht wird.

13. Verfahren nach Anspruch 11, **dadurch gekennzeichnet, dass** der Pigmentstrich aus der flüssigen Phase auf den vorgetrockneten Verbund der Lagen aufgebracht wird.

14. Verfahren nach einem der Anspruch 11 bis 13, **dadurch gekennzeichnet, dass** das Satinieren in situ mittels eines Kalanders durchgeführt wird.

15. Verfahren nach Anspruch 11 bis 13, **dadurch gekennzeichnet, dass** das Satinieren separat mittels eines Kalanders durchgeführt wird.

## Claims

1. Wallcover backing for a dry-strippable wallcover with minimal elongation when wet, consisting of a multilayered web having a bottom side, which faces the wall in use of the wallcover, and a top side, which faces into the room in use of the wallcover, between which sides are arranged, in the direction from the bottom side to the top side, a fibrous lower ply composed of a fibrous mixture based on cellulose and synthetic fibres and a fibrous upper ply composed of a cellulose-based fibrous mixture free of synthetic fibre, **characterized in that** the lower ply and the upper ply are interfelted together by couching and the top side is finished such that it is printable by direct printing, more particularly gravure printing, at not more than 1 missing dot per cm².

2. Wallcover backing according to Claim 1, **characterized in that** a lower functional layer is applied to the bottom side.

3. Wallcover backing according to Claim 1 or 2, **characterized in that** the cellulose-based fibres consist of 50 to 100% chemically produced fibres and may contain, in each case in a complementary amount, 0 to 50% of mechanically processed fibres and/or 0 to 50% of fibres recovered from wastepaper.

4. Wallcover backing according to Claim 1 or 3, **characterized in that** a pigment coat is applied to the upper ply to form the top side.

5. Wallcover backing according to Claim 4, **characterized in that** the pigment coat contains inorganic, more particularly mineral constituents.

6. Wallcover backing according to Claim 5, **characterized in that** the pigment coat contains kaolins, titanium dioxide, carbonate, talc and speciality pigments singly or in admixture.

7. Wallcover backing according to any one of Claims 3 to 6, **characterized in that** the functional layer has a basis weight of 0 to 5 g/m², the upper ply has a basis weight of 5 to 40 g/m², the pigment coat has a basis weight of 5 to 35 g/m² and the lower ply has a basis weight which corresponds to the target overall basis weight for the backing minus the basis weights of the functional layer, of the upper ply and of the pigment coat.

8. Wallcover backing according to Claim 7, **characterized in that** the wallcover backing has an overall basis weight of 60 to 180 g/m².

9. Process for producing a wallcover backing for a dry-strippable wallcover with minimal elongation when wet, consisting of a multilayered web having a bottom side, which faces the wall in use of the wallcover, and a top side, which faces into the room in use of the wallcover, between which sides are arranged, a fibrous lower ply composed of a fibrous mixture based on cellulose and synthetic fibres and a fibrous upper ply composed of a cellulose-based fibrous mixture free of synthetic fibre, **characterized in that** the lower and upper plies are each formed, preferably via Fourdrinier wires, from a cellulose suspension or a cellulose suspension with admixture of synthetic fibres for the lower ply and are subsequently joined together by couching and the top side is finished to create a high printable quality for a direct print, more particularly a gravure print, and **in that** all the operations are carried out at a temperature below the melting point of the synthetic fibres.

10. Process according to Claim 9, **characterized in that** a functional layer is applied to the side of the lower ply which faces the bottom side.

11. Process according to Claim 9 or 10, **characterized in that** the side of the upper ply which faces the top side has applied to it in situ a pigment coat forming the top side.

12. Process according to Claim 11, **characterized in that** the side of the upper ply which faces the surface has applied to it separately a pigment coat forming the top side.

13. Process according to Claim 11, **characterized in that** the pigment coat is applied from the liquid phase to the pre-dried bonded assembly of plies.

14. Process according to any one of Claims 11 to 13, **characterized in that** the finishing is carried out in situ by means of a calender.

15. Process according to any one of Claims 11 to 13, **characterized in that** the finishing is carried out separately by means of a calender.

## Revendications

1. Substrat de papier peint apte à être posé à sec avec extension minimale à l'état humide, constitué d'une nappe multicouche dont la face inférieure est tournée vers la paroi lorsque le papier peint est posé et la face supérieure est tournée vers le local lorsque le papier peint est posé, une couche inférieure fibreuse constituée d'un mélange de substances fibreuses à base de cellulose et de fibres de synthèse et une couche supérieure fibreuse constituée d'un mélange de matières fibreuses à base de cellulose et sans fibres de synthèse étant disposées entre la face supérieure et la face inférieure dans la direction allant de la face inférieure à la face supérieure,
**caractérisé en ce que**
la couche inférieure et la couche supérieure sont feutrées l'une à l'autre par couchage,
**en ce que** la face supérieure est satinée de manière à présenter une impression directe, en particulier une impression en creux, avec au plus un point manquant par cm².

2. Substrat de papier peint selon la revendication 1, **caractérisé en ce qu'**une couche fonctionnelle inférieure est appliquée sur la face inférieure.

3. Substrat de papier peint selon les revendications 1 ou 2, **caractérisé en ce que** les fibres à base de cellulose sont constituées de 50 à 100 % de fibres préparées chimiquement et peuvent contenir en complément de 0 à 50 % de fibres préparées mécaniquement et/ou de 0 à 50 % de fibres obtenues à partir de vieux papier.

4. Substrat de papier peint selon les revendications 1 ou 3, **caractérisé en ce qu'**un enduit pigmenté formant la face supérieure est appliqué sur la couche supérieure.

5. Substrat de papier peint selon la revendication 4, **caractérisé en ce que** l'enduit pigmenté contient des composants non organiques et en particulier des composants minéraux.

6. Substrat de papier peint selon la revendication 5, **caractérisé en ce que** l'enduit pigmenté contient en mélange ou séparément des kaolins, du dioxyde de titane, des carbonates, du talc ou des pigments spéciaux.

7. Substrat de papier peint selon l'une des revendications 3 à 6, **caractérisé en ce que** la couche fonctionnelle présente un grammage de 0 à 5 g/m², la couche supérieure un grammage de 5 à 40 g/m², l'enduit pigmenté un grammage de 5 à 35 g/m² et la couche inférieure un grammage qui correspond au grammage global qu'il faut régler pour le substrat en plus des grammages de la couche fonctionnelle, de la couche supérieure et de l'enduit pigmenté.

8. Substrat de papier peint selon la revendication 7, **caractérisé en ce que** le substrat de papier peint présente un grammage global de 60 à 180 g/m².

9. Procédé de fabrication d'un substrat de papier peint apte à être posé à sec et à extension minimale en conditions humides, dans lequel une nappe multicouche dont la face inférieure est tournée vers la paroi lorsque le papier peint est posé et la face supérieure est tournée vers le local lorsque le papier peint est posé, une couche inférieure fibreuse constituée d'un mélange de substances fibreuses constitué de fibres de cellulose et de fibres de synthèse et une couche supérieure fibreuse constituée d'un mélange de fibres de cellulose sans fibre de synthèse sont reliées les unes aux autres,
**caractérisé en ce que**
la couche inférieure et la couche supérieure sont chacune formées, de préférence par tamisage longitudinal, d'une suspension de cellulose ou d'une suspension de cellulose à laquelle sont mélangées des fibres de synthèse pour la couche inférieure, sont ensuite assemblées par couchage, la face supérieure étant formée par satinage à une haute qualité d'impression qui convient pour l'impression directe et en particulier pour l'impression en creux, et
**en ce que** toutes les opérations sont exécutées à une température inférieure à la température de fusion des fibres de synthèse.

10. Procédé selon la revendication 9, **caractérisé en ce qu'**une couche fonctionnelle est appliquée sur le côté de la couche inférieure tourné vers la face inférieure.

11. Procédé selon les revendications 9 ou 10, **caractérisé en ce qu'**un enduit pigmenté qui forme la face supérieure est appliqué in situ sur le côté de la couche inférieure tourné vers la face supérieure.

12. Procédé selon la revendication 11, **caractérisé en ce qu'**un enduit pigmenté qui forme la face supérieure est appliqué séparément sur la surface.

13. Procédé selon la revendication 11, **caractérisé en ce que** l'enduit pigmenté est appliqué en phase liquide sur l'ensemble pré-séché de couches.

14. Procédé selon l'une des revendications 11 à 13, **caractérisé en ce que** le satinage est réalisé in situ au moyen d'une calandre.

15. Procédé selon l'une des revendications 11 à 13, **caractérisé en ce que** le satinage est réalisé séparément au moyen d'une calandre.
